# NEUE EUROPÄISCHE PATENTSCHRIFT

(11) **EP 1 978 131 B2**
(45) Veröffentlichungstag und Bekanntmachung des Hinweises auf die Entscheidung über den Einspruch: **06.03.2019**
(45) Hinweis auf die Patenterteilung: 06.06.2012
(21) Anmeldenummer: 07105237.7
(22) Anmeldetag: 29.03.2007
(51) Int. Cl.: C23C 22/34

(54) **Mittel zur Herstellung von Korrosionsschutzschichten auf Metalloberflächen**
Means for manufacturing corrosion protection coats on metal surfaces
Moyen de fabrication de couche anti-corrosion sur des surfaces métalliques

(43) Veröffentlichungstag der Anmeldung: 08.10.2008
(73) Patentinhaber: Atotech Deutschland GmbH, 10553 Berlin (DE)
(72) Erfinder: Hofmann, Udo, Dr., 64319 Pfungstadt (DE); Donsbach, Hermann, 65468 Trebur (DE); Unger, Jörg, 65468 Trebur (DE)

(56) Entgegenhaltungen:
- EP-A2- 0 358 338
- EP-A2- 1 950 325
- WO-A-01/86016
- JP-A- 4 132 636
- US-A- 5 743 971
- US-A1- 2003 205 299
- US-B1- 6 524 403

## Beschreibung

Die vorliegende Erfindung betrifft Mittel zur Herstellung von Korrosionsschutzschichten auf Metalloberflächen, Verfahren zur Herstellung solcher Mittel und deren Verwendung.

Die erfindungsgemäßen Mittel dienen insbesondere der Erzeugung von korrosionsschützenden Konversionsschichten bzw. Passivierungsschichten auf Metalloberflächen, wie den Oberflächen reiner Metallsubstrate wie Zink, Aluminium, Magnesium oder deren Legierungen und galvanisch erzeugten Oberflächen aus Zink oder deren Legierungen.

### Hintergrund der Erfindung

Metallteile werden zum Schutz vor Korrosion beispielsweise galvanisch mit unedlen Metallen beschichtet, wie z. B. Zink, Nickel, Chrom, Aluminium, Magnesium und Legierungen der vorgenannten, und die Korrosionsbeständigkeit der Metallbeschichtung durch Erzeugung einer Konversionsschicht, häufig einer Passivierungsschicht, weiter verbessert. Zur Erzeugung einer Passivierungsschicht werden die Metalloberflächen vielfach mit Chrom(VI) enthaltenden Lösungen behandelt. Aufgrund der hohen Toxizität und Kanzerogenität von Chrom(VI)-Verbindungen ist man in jüngerer Zeit jedoch dazu übergegangen, derartige Konversionsschichten mit Chrom(III)-haltigen Lösungen herzustellen. Diesen Chrom(III)-haltigen Behandlungsflüssigkeiten werden zur Erhöhung der Korrosionsschutzwirkung der hergestellten Konversionsschichten vielfach hohe Mengen an Kobalt(II)-Verbindungen zugegeben. Allerdings stellen auch diese Behandlungslösungen ein Problem dar, da sowohl Chrom(III) als auch Kobalt(II) hinsichtlich ihrer Toxizität nicht unbedenklich sind und aufgrund von analytischen Problemen nicht sichergestellt werden kann, daß die Konversionsschichten frei von Chrom(VI) sind. Daher besteht ein dringender Bedarf, vollständig chrom- und kobaltfreie Korrosionsschutzschichten herzustellen.

Neuere Verfahren erzeugen Schutzschichten mit einem Bindemittelsystem auf organischer bzw. siliziumorganischer Basis, denen korrosionshemmende bzw. schichtverstärkende Zusatzstoffe auf Basis von Molybdän, Wolfram, Titan, Zirkonium, Vanadium und anderen Metallen zugegeben werden.

Die US-A-6,524,403 beschreibt eine chromfreie Zusammensetzung zur Verbesserung der Korrosionsbeständigkeit von Zink- oder Zinklegierungsoberflächen, wobei die Zusammensetzung eine Quelle für Titanionen oder Titanaten, ein Oxidationsmittel und Fluoride sowie Verbindungen von Metallen der Gruppe II enthält und die Zusammensetzung im wesentlichen frei von Silikaten und Siliziumdioxid ist. Als Metall der Gruppe II wird insbesondere Strontium eingesetzt.

Die EP 0 760 401 offenbart eine Korrosionsschutzzusammensetzung, die ein Oxidationsmittel, ein Silikat und/oder Siliziumdioxid und Metallkationen, ausgewählt unter Ti, Zr, Ce, Sr, V, W und Mo, Oximetallanionen davon und/oder Fluorometallanionen davon enthält.

Die bislang bekannten chromfreien Korrosionsschutzmittel haben den Nachteil, daß sie entweder keine hinreichenden Korrosionsschutzeigenschaften der Konversionsschichten liefern oder nicht ausreichend stabil sind, um sie in einem kontinuierlichen Verfahren einzusetzen oder beides.

### Aufgabe der Erfindung

Die Aufgabe der vorliegenden Erfindung bestand darin, die Nachteile der im Stand der Technik bekannten Mittel zur Herstellung von Korrosionsschutzschichten bzw. Konversionsschichten auf Metalloberflächen, insbesondere Oberflächen von Zink, Aluminium, Magnesium oder deren Legierungen, zu überwinden, wobei die Mittel frei von Chrom und Kobalt sein sollen.

### Beschreibung der Erfindung

Gelöst wird diese Aufgabe durch ein Mittel zur Herstellung von Korrosionsschutzschichten auf Metalloberflächen, hergestellt durch die folgenden Stufen:
A) Herstellen einer wässrigen Lösung, die wenigstens folgendes enthält:
   a) Oxo-Kationen VO<2+>,
   b) Halogen-Komplexanionen der Struktur MXa<b->, wobei M unter B, Ti, Zr, Si, Al ausgewählt ist, X unter F, Cl, Br, I ausgewählt ist, a eine ganze Zahl von 3 bis 6 ist und b eine ganze Zahl von 1 bis 4 ist,
B) Bildung von Nanopartikeln mit einem mittleren Teilchendurchmesser < 500 nm in der Lösung in situ durch physikalische und/oder chemische Behandlung der Lösung, wobei die physikalische und/oder chemische Behandlung ausgewählt ist unter Veränderung der Temperatur, Veränderung der Ionen-Konzentration, Veränderung des pH-Wertes, Veränderung des Drucks, Übersättigung der Lösung, Rühren der Lösung, Zugabe eines Oxidationsmittels und/oder Zugabe eines Reduktionsmittels.

Das erfindungsgemäße Mittel zeichnet sich unter anderem dadurch aus, daß es in situ erzeugte Nanopartikel enthält, die stabil oder wenigstens metastabil sind. Bei der Behandlung von Metalloberflächen mit dem erfindungsgemäßen Mittel wird eine Konversionsschicht bzw. Passivierungsschicht gebildet. Die in der Behandlungslösung in situ erzeugten Nanopartikel werden bei der Bildung der Konversionsschicht in diese eingebaut und bewirken dadurch eine besonders hohe Korrosionsschutzwirkung der behandelten Metalloberflächen. Bei dem erfindungsgemä-ßen Mittel werden diese Nanopartikel in situ durch Hydrolyse oder Oxidation der in der Ausgangslösung enthaltenen Stoffe erzeugt. Die Nanopartikel werden der Lösung nicht als bereits vorhandene nanopartikuläre Teilchen von außen zugesetzt. Es hat sich überraschenderweise gezeigt, daß die erfindungsgemäß in situ erzeugten Nanopartikel besser in die Konversionsschichten eingebaut werden und hierdurch diese Schichten dichter und somit korrosionsbeständiger werden als solche, die durch Aufbringen einer Korrosionsschutzlösung herstellbar sind, der Nanopartikel von außen zugegeben wurden, beispielsweise in Form einer Silica- oder Silikatlösung.

Die Nanopartikel in dem erfindungsgemäßen Mittel werden in situ durch physikalische und/oder chemische Behandlung der Ausgangslösung erzeugt, wobei eine kolloide Lösung entsteht. Mittels einer Tyndall-Lampe läßt sich die Bildung der Nanopartikel leicht nachweisen. Die Nanopartikel haben einen mittleren Teilchendurchmesser < 500 nm.

Die Nanopartikel entstehen aus den Halogen-Komplexanionen und/oder Oxo-Kationen durch Hydrolyse oder Oxidation. Die Nanopartikel bestehen somit im wesentlichen aus den Oxiden der Metalle oder Metalloide.

Ohne daß sich die Anmelderin hiermit an eine Theorie bindet, wird angenommen, daß die Bildung von Nanopartikeln in situ durch die physikalische und/oder chemische Behandlung dadurch erfolgt, daß man den zunächst vorliegenden Gleichgewichtszustand der Ausgangslösung in einen Ungleichgewichtszustand überführt und das System sich in einem metastabilen Zustand stabilisiert. Die Überführung aus dem Gleichgewichtszustand in einen Ungleichgewichtszustand kann durch Veränderung der Temperatur, Veränderung der Ionen-Konzentration, Veränderung des pH-Wertes, Veränderung des Drucks, Übersättigung der Lösung, Rühren der Lösung, Zugabe eines Oxidationsmittels und/oder Zugabe eines Reduktionsmittels erfolgen. In einer bevorzugten Ausführungsform der Erfindung erfolgt die Bildung der Nanopartikel in situ durch Übersättigung der Lösung und/oder Rühren der Lösung.

Das erfindungsgemäße Mittel kann in verschiedenen Formen und Fertigstellungsstufen vor der Behandlung von Metalloberflächen als Handelsprodukt bereitgestellt werden. Vorzugsweise wird das erfindungsgemäße Mittel als ein Konzentrat bereitgestellt, das vor der Verwendung noch zu verdünnen ist. Als Handelsprodukt geeignet ist das erfindungsgemäße Mittel, sobald die Oxo-Kationen und Halogen-Komplexanionen enthaltende wäßrige Lösung gemäß Stufe A) hergestellt und die Nanopartikel gemäß B) in situ gebildet sind.

In einer bevorzugten Ausführungsform der Erfindung wird in einer weiteren Stufe C) der gemäß B) hergestellten Lösung eine oxidative Substanz zugegeben, ausgewählt unter Wasserstoffperoxid, organischen Peroxiden, Alkalimetallperoxiden, Persulfaten, Perboraten, Nitraten und Gemischen davon, wobei die Zugabe von Wasserstoffperoxid als oxidative Substanz besonders bevorzugt ist. Die Zugabe der oxidativen Substanz erfolgt zweckmäßigerweise vor der Verwendung des erfindungsgemäßen Mittels zur Herstellung von Korrosionsschutzschichten, wobei das erfindungsgemäße Mittel bereits mit der darin enthaltenen oxidativen Substanz bereitgestellt werden kann oder die oxidative Substanz erst kurz vor der Verwendung des erfindungsgemäßen Mittels beim Hersteller der Korrosionsschutzschichten zugegeben wird.

Die Zugabe der oxidativen Substanz vor der Verwendung des erfindungsgemäßen Mittels zur Herstellung von Korrosionsschutzschichten bewirkt u.a. eine Vorpassivierung der metallischen Oberfläche, insbesondere einer Zink- oder Zinklegierungsoberfläche, was vorteilhaft ist, da die Behandlungslösung äußerst aggressiv gegen die metallische Oberfläche sein kann und diese wenigstens teilweise auflösen könnte.

In einer weiteren bevorzugten Ausführungsform des erfindungsgemäßen Mittels wird in einer weiteren Stufe D) der pH-Wert mittels einer Säure oder Base auf einen Wert im Bereich von 0,5 bis 5,0, vorzugsweise im Bereich von 1,0 bis 3,0, besonders bevorzugt im Bereich von 1,3 bis 2,0 eingestellt. Dies ist besonders vorteilhaft, wenn das erfindungsgemäße Mittel zur Herstellung von Korrosionsschutzschichten auf Zink- oder Zinklegierungsoberflächen verwendet wird. Die Einstellung des erfindungsgemäß bevorzugten sauren pH-Wertes gewährleistet einen ausreichenden Abtrag des metallischen Untergrundes, so daß die Metalloberfläche im wesentlichen vollständig von anhaftenden Verunreinigungen befreit wird und sich die Korrosionsschutzschicht anschließend vollständig und lückenlos über die gesamte Oberfläche ausbilden kann.

In einer weitere bevorzugten Ausführungsform der Erfindung wird das erfindungsgemäße Mittel hergestellt, indem die Bildung von Nanopartikeln gemäß Stufe B) bei einer Temperatur im Bereich von Raumtemperatur bis 100 °C, vorzugsweise im Bereich von 30 °C bis 80 °C, besonders bevorzugt im Bereich von 35 °C bis 50 °C durchgeführt wird. Bei einer zu niedrigen Temperatur erfolgt die Bildung von Nanopartikeln in einer unwirtschaftlich langsamen Geschwindigkeit. Darüber hinaus besteht die Gefahr, daß sich die Teilchen zusammenlagern und der nanopartikuläre Charakter verloren geht. Eine zu hohe Temperatur hat den Nachteil, daß der metastabile Zustand nicht erreicht wird und keine Nanopartikel gebildet werden.

In einer weiteren bevorzugten Ausführungsform der Erfindung wird das Mittel hergestellt, indem die Halogen-Komplexanionen b) der wäßrigen Lösung in Stufe A) in der Form ihrer Metallsalze, vorzugsweise ihrer Alkalimetallsalze, besonders bevorzugt ihrer Natrium- und Kaliumsalze zugegeben werden. Ganz besonders bevorzugt ist die Zugabe der Feststoffe, indem man zunächst eine wäßrige Lösung der Oxo-Kationen a) bereitstellt und den die Halogen-Komplexanionen enthaltenden Feststoff zugibt und löst.

Erfindungsgemäß ganz besonders bevorzugt sind die Halogen-Komplexanionen b) Fluoroanionen, die unter BF4<1->, TiF6<2->, ZrF6<2->, SiF6<2->, AIF6<3-> und Gemischen davon ausgewählt sind.

In einer weiteren erfindungsgemäß bevorzugten Ausführungsform werden der wäßrigen Lösung in Stufe A) weitere Metallsalze zugegeben, vorzugsweise Salze der Metalle B, Ti, Zr, Si und/oder Al. Vorzugsweise werden die Metalle in der Form der Metallhalogenide, Metallnitrate und/oder Metallsulfate zugegeben. Hierdurch kann die farbliche Gestaltung der Schutzschicht verändert und/oder der Korrosionsschutz erhöht werden.

In einer weiteren bevorzugten Ausführungsform der Erfindung enthält die in Stufe A) hergestellte wäßrige Lösung die Oxo-Kationen in einer Konzentration von 0,1 bis 0,5 Gew.-%, vorzugsweise in einer Konzentration von 0,1 bis 0,3 Gew.-%.

In einer weiteren bevorzugten Ausführungsform der Erfindung enthält die in der Stufe A) hergestellte wäßrige Lösung die Halogen-Komplexanionen in einer Konzentration von 0,1 bis 3,0 Gew.-%, vorzugsweise in einer Konzentration von 0,5 bis 2,0 Gew.-%.

Wie oben bereits ausgeführt wurde, kann das erfindungsgemäße Mittel als ein Konzentrat bereitgestellt werden, das vor der Anwendung zu verdünnen ist. Alternativ kann das erfindungsgemäße Mittel bereits in der für die Anwendung geeigneten Konzentration bzw. Verdünnung bereitgestellt werden. In diesem Fall wird die in Stufe B) erhaltene Lösung zweckmäßigerweise vor oder nach der Zugabe einer oxidativen Substanz in Stufe C) mit Wasser in einem Verhältnis von 1:3 bis 1:5 verdünnt.

Die Anwendung des erfindungsgemäßen Mittels zur Herstellung von Korrosionsschutzschichten erfolgt durch direkte Behandlung der Metalloberflächen mit dem Mittel, vorzugsweise durch Eintauchen oder Schwenken der Gegenstände mit Metalloberflächen in das bzw. dem Mittel. Die Anwendung durch Eintauchen oder Schwenken erfolgt vorzugsweise bei einer Temperatur des Behandlungsbades im Bereich von 20 bis 100°C, vorzugsweise von 30 bis 70°C, bevorzugter von 40 bis 60°C und besonders bevorzugt bei etwa 50°C.

Die geeignetste Behandlungsdauer zur Herstellung von Korrosionsschutzschichten durch Eintauchen oder Schwenken der Gegenstände mit Metalloberflächen in das bzw. dem Behandlungsbad variiert in Abhängigkeit von verschiedenen Parametern, wie z. B. der Zusammensetzung der Behandlungslösung, der Behandlungstemperatur, der Art der Metalloberfläche und dem Grad des gewünschten Korrosionsschutzes. Bei Metalloberflächen aus Zink oder Zinklegierung liegt eine geeignete Behandlungsdauer im Bereich von 10 bis 120 Sekunden, vorzugsweise im Bereich von 20 bis 60 Sekunden.

Weitere Vorteile, Merkmale und Ausführungsformen der vorliegenden Erfindung werden anhand der nachfolgenden Beispiele deutlich.

### Beispiele und Vergleichsbeispiele

Zur Herstellung erfindungsgemäßer Mittel und von Vergleichszusammensetzungen wird eine wäßrige Lösung von Oxo-Anionen a) hergestellt. Unter leichtem Rühren wird anschließend die Halogen-Komplexanionen-Komponente b), in diesem Beispiel eine Fluoroanionen-Komponente, als Feststoff in 800 ml der zuvor hergestellten Lösung gelöst. Anschließend wird diese Lösung einer physikalischen und/oder chemischen Behandlung durch starkes Rühren (Propellerrührer, 700 bis 1000 Upm) unterzogen. Die Bildung von Nanopartikeln wird mittels einer Tyndall-Lampe überprüft. Anschließend wird die erhaltene Lösung mit Wasser auf 1 I aufgefüllt.

Die zuvor hergestellte Lösung wird vor der Verwendung zur Herstellung von Korrosionsschutzschichten im Verhältnis 1 zu 4 mit Wasser verdünnt (1 I Lösung plus 3 I Wasser). Anschließend wird 1 Liter 10 %-ige H2O2-Lösung hinzugefügt und der pH-Wert mit NaOH oder HNO3 auf einen Wert von 1,5 bis 1,8 eingestellt. Die einzelnen Komponenten der hergestellten Lösungen (5 Liter Lösung je Ansatz) und die physikalischen und/oder chemischen Behandlungen sind in der nachfolgenden Tabelle 1 wiedergegeben.

**Tabelle 1**

| Behandlungs-Lsg. Nr. Oxo-Anionen a) (Gew.-%) Fluoroanionen-Komponente b) physikalische und/oder chemische Behandlung Tyndall-Effekt |
|---|
| 1a (Erfindung) VOSO4 0,25 Gew.-% K2TiF6 13,6 g Rühren, 40°C, 30 min positiv |
| 1b (Vgl.-Bsp.) VOSO4 0,25 Gew.-% K2TiF6 13,6 g Stehen, 40°C, 30 min negativ |
| 2a (Vgl.-Bsp.) VOSO4 0,25 Gew.-% H2TiF6 9,1 g Rühren, 40°C, 30 min negativ |
| 2b (Vgl.-Bsp.) VOSO4 0,25 Gew.-% H2TiF6 9,1 g Stehen, 40°C, 30 min negativ |
| 3a (Vgl.-Bsp.) TiOSO4 0,25 Gew.-% K2TiF6 13,6 g Rühren, 40°C, 30 min positiv |
| 3b (Vgl.-Bsp.) TiOSO4 0,25 Gew.-% K2TiF6 13,6 g Stehen, 40°C, 30 min negativ |
| 4a (Vgl.-Bsp.) TiOSO4 0,25 Gew.-% H2TiF6 9,1 g Rühren, 40°C, 30 min negativ |
| 4b (Vgl.-Bsp.) TiOSO4 0,25 Gew.-% H2TiF6 9,1 g Stehen, 40°C, 30 min negativ |
| 5a (Vgl.-Bsp.) TiOSO4 0,25 Gew.-% K2AlF6 14,2 g Rühren, 40°C, 30 min positiv |
| 5b (Vgl.-Bsp.) TiOSO4 0,25 Gew.-% K2AlF6 14,2 g Stehen, 40°C, 30 min negativ |
| 6a (Vgl.-Bsp.) TiOSO4 0,25 Gew.-% K2SiF6 12,5 g Rühren, 40°C, 30 min positiv |
| 6b (Vgl.-Bsp.) TiOS04 0,25 Gew.-% K2SiF6 12,5 g Stehen, 40°C, 30 min negativ |
| 7a (Vgl.-Bsp.) TiOSO4 0,25 Gew.-% H2SiF6 7,9 g Rühren, 40°C, 30 min negativ |
| 7b (Vgl.-Bsp.) TiOSO4 0,25 Gew.-% H2SiF6 7,9 g Stehen, 40°C, 30 min negativ |
| 8a (Vgl.-Bsp.) TiOSO4 0,25 Gew.-% K2ZrF6 16,0 g Rühren, 40°C, 30 min positiv |
| 8b (Vgl.-Bsp.) TiOSO4 0,25 Gew.-% K2ZrF6 16,0 g Stehen, 40°C, 30 min negativ |
| 9a (Vgl.-Bsp.) TiOSO4 0,25 Gew.-% H2ZrF6 9,7 g Rühren, 40°C, 30 min negativ |
| 9b (Vgl.-Bsp.) TiOSO4 0,25 Gew.-% H2ZrF6 9,7 g Stehen, 40°C, 30 min negativ |
| 10a (Vgl.-Bsp.) ZrOSO4 0,25 Gew.-% K2TiF6 13,6 g Rühren, 40°C, 30 min positiv |
| 10b (Vgl.-Bsp.) ZrOSO4 0,25 Gew.-% K2TiF6 13,6 g Stehen, 40°C, 30 min negativ |
| 11a (Vgl.-Bsp.) ZrOSO4 0,25 Gew.-% H2TiF6 9,1 g Rühren, 40°C, 30 min negativ |
| 11b (Vgl.-Bsp.) ZrOSO4 0,25 Gew.-% H2TiF6 9,1 g Stehen, 40°C, 30 min negativ |

Tabelle 1 zeigt, daß ohne Behandlung der Lösungen durch Rühren (Lösungen 1b bis 11b) kein Tyndall-Effekt beobachtet und somit keine Bildung von Nanopartikeln erzielt wurde. Das gleiche wurde beobachtet, wenn die Fluoroanionen-Komponente in der Form ihrer freien Säure mit und ohne Rühren verwendet wurde (Lösungen 2a, 2b, 4a, 4b, 7a, 7b, 9a, 9b, 11a und 11b).

Galvanisch verzinkte Bleche wurden mit den zuvor hergestellten und in Tabelle 1 angegebenen Behandlungslösungen durch Eintauchen in die Lösungen für 60 Sekunden bei 50°C behandelt. Anschließend wurden die Bleche mit Wasser gespült und einem Korrosionstest nach DIN 50021 SS (Salzsprühtest) für Trommelware unterzogen und die Dauer bis zum Auftreten von i) ersten Korrosionserscheinungen und ii) 5% Weißrost verglichen. Die Ergebnisse sind in Tabelle 2 wiedergegeben.

**Tabelle 2**

| Behandlungs-Lsg. Nr. erste Korrosionserscheinungen 5% Weißrost |
|---|
| 1a (Erfindung) 8 h 24 h |
| 1b (Vgl.-Bsp.) 3 h 8 h |
| 2a (Vgl.-Bsp.) 2 h 7 h |
| 2b (Vgl.-Bsp.) 2 h 7 h |
| 3a (Vgl.-Bsp.) 24 h 72 h |
| 3b (Vgl.-Bsp.) 4 h 10 h |
| 4a (Vgl.-Bsp.) 3 h 10 h |
| 4b (Vgl.-Bsp.) 8 h 24 h |
| 5a (Vgl.-Bsp.) 12 h 48 h |
| 5b (Vgl.-Bsp.) 4 h 12 h |
| 6a (Vgl.-Bsp.) 120 h 168 h |
| 6b (Vgl.-Bsp.) 5 h 28 h |
| 7a (Vgl.-Bsp.) 5 h 20 h |
| 7b (Vgl.-Bsp.) 8 h 24 h |
| 8a (Vgl.-Bsp.) 48 h 96 h |
| 8b (Vgl.-Bsp.) 3 h 16 h |
| 9a (Vgl.-Bsp.) 4 h 12 h |
| 9b (Vgl.-Bsp.) 8 h 24 h |
| 10a (Vgl.-Bsp.) 72 h 120 h |
| 10b (Vgl.-Bsp.) 8 h 28 h |
| 11a (Vgl.-Bsp.) 5 h 24 h |
| 11b (Vgl.-Bsp.) 5 h 24 h |

## Patentansprüche

1. Mittel zur Herstellung von Korrosionsschutzschichten auf Metalloberflächen, hergestellt durch die folgenden Stufen:
A) Herstellen einer wässrigen Lösung, die wenigstens folgendes enthält:
a) Oxo-Kationen VO<2+>,
b) Halogen-Komplexanionen der Struktur MXa<b->, wobei M unter B, Ti, Zr, Si, Al ausgewählt ist, X unter F, Cl, Br, I ausgewählt ist, a eine ganze Zahl von 3 bis 6 ist und b eine ganze Zahl von 1 bis 4 ist,
B) Bildung von Nanopartikeln mit einem mittleren Teilchendurchmesser < 500 nm in der Lösung in situ durch physikalische und/oder chemische Behandlung der Lösung, wobei die physikalische und/oder chemische Behandlung ausgewählt ist unter Veränderung der Temperatur, Veränderung der Ionen-Konzentration, Veränderung des pH-Wertes, Veränderung des Drucks, Übersättigung der Lösung, Rühren der Lösung, Zugabe eines Oxidationsmittels und/oder Zugabe eines Reduktionsmittels.

2. Mittel nach Anspruch 1, **gekennzeichnet durch** die weitere Stufe, in der man
C) der gemäß Stufe B) hergestellten Lösung eine oxidative Substanz zugibt, ausgewählt unter Wasserstoffperoxid, organischen Peroxiden, Alkalimetallperoxiden, Persulfaten, Perboraten, Nitraten und Gemischen davon.

3. Mittel nach Anspruch 2, **gekennzeichnet durch** die weitere Stufe, in der man
D) den pH-Wert der gemäß Stufe C) hergestellten Lösung mittels einer Säure oder einer Base auf einen Wert im Bereich von 0,5 bis 5,0, vorzugsweise im Bereich von 1,0 bis 3,0, besonders bevorzugt im Bereich von 1,3 bis 2,0 einstellt.

4. Mittel nach einem der Ansprüche 1 bis 3, **dadurch gekennzeichnet, daß** die Bildung von Nanopartikeln gemäß Stufe B) durch Übersättigung der Lösung an Halogen-Komplexanionen b) und/oder durch Rühren der Lösung erfolgt.

5. Mittel nach einem der Ansprüche 1 bis 4, **dadurch gekennzeichnet, daß** die Bildung von Nanopartikeln gemäß Stufe B) bei einer Temperatur im Bereich von Raumtemperatur bis 100°C, vorzugsweise im Bereich von 30°C bis 80°C, besonders bevorzugt im Bereich von 35°C bis 50°C durchgeführt wird.

6. Mittel nach einem der Ansprüche 1 bis 5, **dadurch gekennzeichnet, daß** die Halogen-Komplexanionen b) der wäßrigen Lösung in Stufe A) in der Form ihrer Metallsalze, vorzugsweise ihrer Alkalimetallsalze, besonders bevorzugt ihrer Natrium- und Kaliumsalze zugegeben werden.

7. Mittel nach einem der Ansprüche 1 bis 6, **dadurch gekennzeichnet, daß** der wäßrigen Lösung in Stufe A) weitere Metallsalze zugegeben werden, vorzugsweise Salze der Metalle B, Ti, Zr, Si und/oder Al und vorzugsweise in der Form der Metallhalogenide, Metallnitrate und/oder Metallsulfate.

8. Mittel nach einem der Ansprüche 1 bis 7, **dadurch gekennzeichnet, daß** die in Stufe A) hergestellte wäßrige Lösung die Oxokationen in einer Konzentration von 0,1 bis 0,5 Gew.-%, vorzugsweise in einer Konzentration von 0,1 bis 0,3 Gew.-% enthält.

9. Mittel nach einem der Ansprüche 1 bis 8, **dadurch gekennzeichnet, daß** die in Stufe A) hergestellte wäßrige Lösung die Halogen-Komplexanionen in einer Konzentration von 0,1 bis 3,0 Gew.-%, vorzugsweise in einer Konzentration von 0,5 bis 2,0 Gew.-% enthält.

10. Mittel nach einem der Ansprüche 2 bis 9, **dadurch gekennzeichnet, daß** man die in Stufe B) erhaltene Lösung vor der Zugabe einer oxidativen Substanz in Stufe C) mit Wasser in einem Verhältnis von 1 zu 3 bis 1 zu 5 verdünnt.

11. Mittel nach einem der Ansprüche 1 bis 10, **dadurch gekennzeichnet, daß** die Halogen-Komplexanionen b) unter BF4<1->, TiF6<2->, ZrF6<2->, SiF6<2->, AlF6<3-> und Gemischen davon ausgewählt sind.

## Claims

1. Composition for producing anti-corrosion layers on metal surfaces, which is produced by the following steps:
A) producing an aqueous solution which comprises at least the following:
a) oxo cations VO<2+>,
b) halogen complex anions of the structure MXa<b->, where M is selected from B, Ti, Zr, Si and Al, X is selected from F, Cl, Br and I, a is an integer from 3 to 6 and b is an integer from 1 to 4,
B) forming nanoparticles having a mean particle diameter < 500 nm in the solution in situ by physical and/or chemical treatment of the solution, where the physical and/or chemical treatment is selected from change in the temperature, change in the ion concentration, change in the pH, change in the pressure, supersaturating the solution, agitating the solution, adding an oxidizing agent and/or adding a reducing agent.

2. Composition according to Claim 1, **characterized by** the further step in which
C) there is added, to the solution produced in accordance with step B), an oxidative substance selected from hydrogen peroxide, organic peroxides, alkali metal peroxides, persulfates, perborates, nitrates and mixtures thereof.

3. Composition according to Claim 2, **characterized by** the further step in which
D) the pH of the solution produced in accordance with step C) is adjusted by means of an acid or a base to a value in the range from 0.5 to 5.0, preferably in the range from 1.0 to 3.0, particularly preferably in the range from 1.3 to 2.0.

4. Composition according to any of Claims 1 to 3, **characterized in that** the formation of nanoparticles in accordance with step B) is accomplished by supersaturating the solution with halogen complex anions b) and/or by agitating the solution.

5. Composition according to any of Claims 1 to 4, **characterized in that** the formation of nanoparticles in accordance with step B) is carried out at a temperature in the range from room temperature to 100°C, preferably in the range from 30°C to 80°C, particularly preferably in the range from 35°C to 50°C.

6. Composition according to any of Claims 1 to 5, **characterized in that** the halogen complex anions b) are added to the aqueous solution in step A) in the form of their metal salts, preferably their alkali metal salts, particularly preferably their sodium and potassium salts.

7. Composition according to any of Claims 1 to 6, **characterized in that** there are added, to the aqueous solution in step A), further metal salts, preferably salts of the metals B, Ti, Zr, Si and/or Al, and preferably in the form of the metal halides, metal nitrates and/or metal sulfates.

8. Composition according to any of Claims 1 to 7, **characterized in that** the aqueous solution produced in step A) comprises the oxo cations in a concentration of 0.1 to 0.5% by weight, preferably in a concentration of 0.1 to 0.3% by weight.

9. Composition according to any of Claims 1 to 8, **characterized in that** the aqueous solution produced in step A) comprises the halogen complex anions in a concentration of 0.1 to 3.0% by weight, preferably in a concentration of 0.5 to 2.0% by weight.

10. Composition according to any of Claims 2 to 9, **characterized in that** the solution obtained in step B) is diluted with water in a ratio from 1:3 to 1:5 prior to the addition of an oxidative substance in step C).

11. Composition according to any of Claims 1 to 10, **characterized in that** the halogen complex anions b) are selected from BF4<1->, TiF6<2->, ZrF6<2->, SiF6<2->, AlF6<3-> and mixtures thereof.

## Revendications

1. Agent pour la réalisation de couches de protection contre la corrosion sur des surfaces métalliques, préparé par les étapes suivantes :
A) préparation d'une solution aqueuse qui contient au moins les éléments suivants :
a) des cations oxo VO²⁺,
b) des anions complexes halogénés de structure MXₐ^{b-}, dans laquelle M est choisi parmi B, Ti, Zr, Si, Al, X est choisi parmi F, Cl, Br, I, a représente un nombre entier de 3 à 6 et b représente un nombre entier de 1 à 4,
B) formation de nanoparticules présentant un diamètre moyen de particule < 500 nm dans la solution in situ par traitement physique et/ou chimique de la solution, le traitement physique et/ou chimique étant choisi parmi la modification de la température, la modification de la concentration en ions, la modification du pH, la modification de la pression, la sursaturation de la solution, l'agitation de la solution, l'addition d'un agent d'oxydation et/ou l'addition d'un agent de réduction.

2. Agent selon la revendication 1, **caractérisé par** l'étape supplémentaire dans laquelle
C) la solution préparée selon l'étape B) est additionnée d'une substance oxydante, choisie parmi le peroxyde d'hydrogène, les peroxydes organiques, les peroxydes de métal alcalin, les persulfates, les perborates, les nitrates et leurs mélanges.

3. Agent selon la revendication 2, **caractérisé par** l'étape supplémentaire dans laquelle
D) on règle le pH de la solution préparée selon l'étape C) au moyen d'un acide ou d'une base à une valeur dans la plage de 0,5 à 5,0, de préférence dans la plage de 1,0 à 3,0, de manière particulièrement préférée dans la plage de 1,3 à 2,0.

4. Agent selon l'une quelconque des revendications 1 à 3, **caractérisé en ce que** la formation de nanoparticules selon l'étape B) est effectuée par sursaturation de la solution en anions complexes halogénés b) et/ou par agitation de la solution.

5. Agent selon l'une quelconque des revendications 1 à 4, **caractérisé en ce que** la formation de nanoparticules selon l'étape B) est effectuée à une température dans la plage de la température ambiante à 100°C, de préférence dans la plage de 30°C à 80°C, de manière particulièrement préférée dans la plage de 35°C à 50°C.

6. Agent selon l'une quelconque des revendications 1 à 5, **caractérisé en ce que** les anions complexes halogénés b) de la solution aqueuse dans l'étape A) sont ajoutés sous forme de leurs sels métalliques, de préférence leurs sels de métal alcalin, de manière particulièrement préférée leurs sels de sodium et de potassium.

7. Agent selon l'une quelconque des revendications 1 à 6, **caractérisé en ce que** la solution aqueuse dans l'étape A) est additionnée d'autres sels métalliques, de préférence de sels des métaux B, Ti, Zr, Si et/ou Al et de préférence sous forme des halogénures métalliques, des nitrates métalliques et/ou des sulfates métalliques.

8. Agent selon l'une quelconque des revendications 1 à 7, **caractérisé en ce que** la solution aqueuse préparée dans l'étape A) contient les cations oxo en une concentration de 0,1 à 0,5% en poids, de préférence en une concentration de 0,1 à 0,3% en poids.

9. Agent selon l'une quelconque des revendications 1 à 8, **caractérisé en ce que** la solution aqueuse préparée dans l'étape A) contient les anions complexes halogénés en une concentration de 0,1 à 3,0% en poids, de préférence en une concentration de 0,5 à 2,0% en poids.

10. Agent selon l'une quelconque des revendications 2 à 9, **caractérisé en ce que** la solution obtenue dans l'étape B) est diluée avec de l'eau dans un rapport de 1:3 à 1:5 avant l'addition d'une substance oxydante dans l'étape C).

11. Agent selon l'une quelconque des revendications 1 à 10, **caractérisé en ce que** les anions complexes halogénés b) sont choisis parmi BF₄¹⁻, TiF₆²⁻, ZrF₆²⁻, SiF₆²⁻, AlF₆³⁻ et leurs mélanges.
